# EUROPÄISCHE PATENTANMELDUNG

(11) **EP 0 256 255 A2**
(43) Veröffentlichungstag der Anmeldung: **24.02.1988**
(21) Anmeldenummer: 87109053.6
(22) Anmeldetag: 24.06.1987
(51) Int. Cl.: G03G 5/14, G03G 13/28

(54) **Verfahren zur Herstellung elektrophotographischer Aufzeichnungselemente**

(30) Priorität: 16.08.1986 DE 3627758
(71) Anmelder: BASF Aktiengesellschaft, 67063 Ludwigshafen (DE)
(72) Erfinder: Lauke, Harald, Dr., D-6800 Mannheim 1 (DE); Leyrer, Reinhold J., Dr., D-6700 Ludwigshafen (DE); Nick, Bernhard, Dr., D-6700 Ludwigshafen (DE); Loerzer, Thomas, Dr., D-6710 Frankenthal (DE)

(57) **Zusammenfassung**

Die Erfindung betrifft ein Verfahren zur Herstellung eines elektrophotographischen Aufzeichnungselements aus einem auf übliche Weise mechanisch, chemisch und/oder elektrochemisch vorbehandelten Aluminiumträger und einer photoleitfähigen Schicht, die auf diesen Träger aufgebracht wird, wobei zwischen Träger und photoleitfähiger Schicht eine dünne hydrophilierende Schicht aus einem Hydrolysat oder Kondensat eines Silans aufgebracht wird.

Diese Aufzeichnungselemente eignen sich insbesondere für den elektrophotographischen Offsetdruck.

## Beschreibung

Die Erfindung betrifft ein Verfahren zur Herstellung von elektrophotographischen Aufzeichnungselementen aus vorbehandelten Aluminiumträgern und photoleitfähigen Schichten, wobei zwischen Träger und photoleitfähiger Schicht eine Zwischenschicht angebracht wird, sowie die Verwendung dieser elektrophotographischen Aufzeichnungselemente für den elektrophotographischen Offsetdruck, insbesondere solche, die mit wäßrigen, alkoholischen oder wäßrig/alkalischen Lösungen entwickelbar sind.

Die Verwendung homogen sensibilisierter Photoleiterschichten zur Herstellung von elektrophotographischen Druckformen, insbesondere elektrophotographischer Offsetdruckformen ist bekannt. Solche Schichten und die dazugehörigen Verfahren sind z.B. in der DE-PS 11 17 391 sowie in DE-OS 23 22 047 und 25 26 720 beschrieben. Solche elektrophotographischen Offsetdruckformen bestehen im wesentlichen aus
A) einem für dem Offsetdruck geeigneten elektrisch leitfähigen Aluminiumträgerblech in einer Dicke von 0,1 bis 0,6 mm mit z.B. einer elektrolytisch aufgerauhten oder anodisierten Oberfläche, und
B) der elektrophotographischen Schicht aus
   B1) mindestens einem mit allen in der Rezeptur vorhandenen Komponenten verträglichen Bindemittel, das in offsettypischen Auswaschmedien löslich ist,
   B2) einer niedermolekularen Ladungstransportverbindung,
   B3) mindestens einem Sensibilisator für den gewünschten aktinischen Bereich und
   B4) weiteren Zusätzen, die die allgemeinen Schichteigenschaften verbessern.

Bei einer üblichen Ausführungsform dieser Photoleiterschichten und Druckformen wird die auf den elektrisch leitfähigen Schichtträger aufgebrachte Photoleiterschicht aufgeladen, bildmäßig belichtet, mit Flüssigkeit- oder Trockentoner zum Bild entwickelt, das Tonerbild durch Erhitzen fixiert und die Druckplatte durch Weglösen der unbetonerten Photoleiterschicht entwickelt. Die erhaltene Offsetdruckform nimmt an den Tonerbildbereichen Druckfarbe und an den freigelegten Bereichen der Trägeroberfläche Wasser an.

Ein Schichtträger, der für lichtempfindliches Material zum Herstellen einer Druckplatte geeignet sein soll, muß im wesentlichen zwei Kriterien genügen. Einerseits müssen die aus der Kopierschicht des Materials entwickelten druckenden Bildstellen auf ihm sehr fest haften, andererseits muß der Träger einen ausreichend hydrophilen Bilduntergrund darstellen, so daß er seine abstoßende Wirkung gegenüber oleophilen Druckfarben unter den vielfältigen Anforderungen des Druckprozesses beibehält. Letzeres wird durch eine poröse Oberflächenstruktur bewirkt, so daß die Oberfläche des Trägers genügend Wasser zurückhält, um in ausreichendem Maße abstoßend auf oleophile Druckfarben zu wirken.

Für Offsetdruckplatten werden hauptsächlich Aluminium- und Aluminiumlegierungen verwendet, die durch eine Reihe von Vorbehandlungsschritten modifiziert werden, um eine gute Haftung der strahlungsempfindlichen Schicht und somit hohe Druckauflagen zu gewährleisten.

Beispielsweise wird Aluminium mechanisch, chemisch und/oder elektrochemisch aufgerauht, ggf. zwischengebeizt und anodisch oxidiert. Zu den Standardvorbehandlungsmethoden gehören das elektrochemische Aufrauhen in HCl und/oder HNO₃ sowie die anodische Oxidation in H₂SO₄ und/oder H₃PO₄.

Nach dem Stand der Technik ist es üblich, solche anodisierten Trägermaterialien zur Verbesserung der Schichthaftung, zur Steigerung der Hydrophilie bzw. zur Erleichterung der Entwickelbarkeit der lichtempfindlichen Kopierschichten einem weiteren Behandlungsschritt zu unterziehen. In der Patentliteratur sind unter anderem Methoden wie Silikatisierung (vgl.z.B. DE-OS 25 32 769 bzw. US-PS 3 902 976), die Behandlung mit komplexen Fluoriden (vgl. z.B. DE-AS 13 00 415 bzw. US-PS 3 440 050) oder mit Polyvinylphosphonsäure (vgl. z.B. DE-PS 11 34 093 bzw. US-PS 3 276 868, DE-PS 16 21 478 bzw. US-PS 4 153 461 beschrieben.

Die oben beschriebenen Methoden sind jedoch mit mehr oder weniger großen Nachteilen behaftet. So muß bei der Behandlung mit Alkalisilikaten eine gewisse Verschlechterung der Lagerfähigkeit hingenommen werden.

Die Verwendung von Polyvinylphosphonsäure (= PVPS), zur Trägernachbehandlung führt zwar zu guten drucktechnischen Eigenschaften der Druckplatten, die Abscheidung der PVPS auf dem Trägermaterial kann jedoch zu produktionstechnischen Schwierigkeiten, wie Bildung eines extrem schwerlöslichen Niederschlages durch Reaktion mit Al³⁺-Ionen führen, welcher in Benetzungsstörungen oder zu Schichtausbrüchen beim Entwickeln oder Drucken resultiert.

Mit PVPS behandelte Trägermaterialien neigen außerdem bei Lagerung im unbeschichteten Zustand zu Alterungserscheinungen. Diese manifestieren sich in abnehmender Hydrophilie sowie in der veringerten Aufentwickelbarkeit von negativ arbeitenden lichtempfindlichen Schichten, die erst längere Zeit nach Trägerherstellung beschichtet werden.

Aufgabe der Erfindung war es, eine Verbindungsklasse aufzuzeigen, die als Zwischenschicht zwischen Träger und photoleitfähiger Schicht eine Erhöhung der Hydrophilie der Nichtbildstellen bewirkt, ohne die Haftung der strahlungsempfindlichen Schicht auf dem Trägermaterial negativ zu beeinflussen, und damit die vorgenannten Nachteile bekannter Behandlungsmittel vermeidet.

Es ist bekannt, Silane als haftvermittelnde bzw. kuppelnde Verbindungen einzusetzen, insbesondere wenn es darum geht, die Haftung eines Kunststoffes auf Glasoberflächen oder Glasfasern zu gewährleisten (vgl. z.B. Lieng-Huang Lee, Adhesive Chemistry, Vol. 29, s. 139ff). Aber auch bei sogenannten trockenen Offsetdruckplatten werden Silane als Haftvermittler verwendet. Der "trockenen" Flachdruckplatte liegt das Prinzip zugrunde, eine Differenzierung zwischen druckenden und nichtdruckenden Teilen mittels einer farbannehmenden, lichtempfindlichen Polymerschicht und einer oleophoben, ölige Farbe abstoßenden und somit nichtdruckenden Siliconkautschukschicht zu gewährleisten. Zu diesem Zweck wird z.B. eine lichtempfindliche Polymerschicht auf eine sich auf einen Metallträger befindliche Siliconkautschukschicht aufgetragen, bildmäßig belichtet und entwickelt, so daß z.B. bei einer negativ arbeitenden Platte an den unbelichteten Stellen die Siliconkautschukschicht freigelegt wird, während an den belichteten Partien die durch aktinische Strahlung gehärtete und im Entwickler unlösliche Polymerschicht gebildet wird. Da ein Siliconkautschuk mit hoher Farbabweisung aufgrund seiner speziellen Eigenschaften keine gute Haftfähigkeit an anderen Materialien besitzt, wird ein Silankupplungsmittel verwendet, welches als Klebkontakt zwischen Träger und Siliconkautschuk wirkt (vgl. z.B. DE-PS 23 57 871 und DE-PS 23 23 453).

Es war daher überraschend, daß die erfindungsgemäße Nachbehandlung von nach dem Stand der Technik vorbehandelten Aluminiumträgern mit einer durch Hydrolyse von Silanen gebildeten wäßrigen oder alkoholischen Lösung von Silan-Hydrolysat bzw. -Kondensat die hydrophilen Eigenschaften des Trägers so stark verbessert, daß die Nichtbildstellen der bildmäßig belichteten Platte nach wäßrig/alkalischer Entwicklung und Auftragen einer öligen Farbe keinerlei Farbannahme zeigte, da nach dem Stand der Technik nicht zu erwarten war, daß Silan-Hydrolysate zur Verbesserung der Hydrophilie verwendet werden können. Der nicht nachbehandelte Träger nahm bei einer wäßrig/alkalisch entwickelbaren lichtempfindlichen Flachdruckplatte auch an den Nichtbildstellen Farbe an.

Gegenstand der Erfindung ist ein Verfahren zur Herstellung eines elektrophotographischen Aufzeichnungselements aus einem auf übliche Weise mechanisch, chemisch und/oder elektrochemisch vorbehandelten und anodisch oxidierten Aluminiumträger und einer photoleitfähigen Schicht, die auf diesen Träger aufgebracht wird, das dadurch gekennzeichnet ist, daß zwischen Träger und photoleitfähiger Schicht eine dünne hydrophilierende Schicht aus einem Hydrolysat oder Kondensat mindestens eines Silans aufgebracht wird.

Als in hydrolysierter oder kondensierter Form für das erfindungsgemäße Verfahren einzusetzende Silane eignen sich insbesondere Silane der allgemeinen Formel (I)
X-(CH₂)_{y}-Si(R¹)ₙ(OR²)₃₋ₙ (I)
worin R¹ und R² untereinander gleich oder verschieden sind und für Alkylreste mit 1 bis 9 Kohlenstoffatomen oder für Arylreste mit 6 bis 12 Kohlenstoffatomen stehen und
X für einen der Reste steht, wobei R³ für Wasserstoff, einen Alkylrest mit 1 bis 9 Kohlenstoffatomen, einen Carbonsäurerest mit 1 bis 9 Kohlenstoffatomen oder einen aus diesem Carbonsäurerest und dem an R³ gebundenen

HO― ― H―Rest
gebildeten Carbonsäureanhydridring steht, R⁴ und R⁵ untereinander gleich oder verschieden sind und für einen Alkylrest mit 1 bis 9 Kohlenstoffatomen oder einen Arylrest mit 6 bis 12 Kohlenstoffatomen stehen,
R⁶ für Wasserstoff, einen Alkylrest mit 1 bis 9 Kohlenstoffatomen oder einen Arylrest mit 6 bis 12 Kohlenstoffatomen,
Ar für einen Arylenrest mit 6 bis 12 Kohlenstoffatomen,
Z für Wasserstoff oder ein Alkalimetall,
Hal für Chlor oder Brom,
y für eine ganze Zahl von 1 bis 4 und
n = 0, 1 oder 2
stehen.

Die Silane der oben angegebenen Formeln werden in hydrolysierter oder kondensierter Form eingesetzt.

Beim erfindungsgemäßen Verfahren wird das Hydrolysat oder Kondensat des Silans im allgemeinen in Form seiner Lösung durch übliche Applikationsverfahren, wie Sprühen oder Tauchen, auf den vorbehandelten Aluminiumträger aufgetragen, ein Überschuß gegebenenfalls entfernt und der beschichtete Träger bei 50 bis 120°C getrocknet.

Gegenstand der vorliegenden Erfindung sind außerdem elektrophotographische Aufzeichnungselemente, die nach dem erfindungsgemäßen Verfahren hergestellt wurden sowie deren Verwendung für die elektrophotographische Herstellung von Offsetdruckplatten.

Das Hydrolysat oder Kondensat des Silans wird zweckmäßigerweise in wäßriger oder alkoholischer Lösung eingesetzt.

Diese Lösungen enthalten das Hydrolysat oder Kondensat des Silans im allgemeinen in Mengen von 0,05 bis 30, vorzugsweise 0,1 bis 10, insbesondere 0,5 bis 3 Gew.%. Sie lassen sich un üblicher Weise durch, gegenenfalls säurekatalysierte, Hydrolyse aus den zugrundeliegenden Silanen der allgemeinen Formel (I) herstellen. Der Auftrag dieser Lösungen auf den mechanisch, chemisch und/oder elektrochemisch vorbehandelten Aluminiumträger in dünner Schicht kann nach üblichen Applikationsverfahren, vorzugsweise durch Aufsprühen oder insbesondere durch Eintauchen des Trägers in die wäßrige Lösung bei Temperaturen zwischen 15 und 85°C, vorzugsweise bei 25 bis 60°C, beispielsweise während eines Zeitraumes von 0,5 bis 120, vorzugsweise 10 bis 60 Sekunden erfolgen.

Anschließend kann überschüssige Lösung durch Spülen oder Abbrausen mit Wasser oder Alkohol entfernt und die so nachbehandelten Träger können bei Temperaturen zwischen 20 und 120°C, vorzugsweise 50 und 110°C getrocknet werden.

Wie bereits oben ausgeführt, eignen sich für das erfindungsgemäße Verfahren insbesondere Silane der allgemeinen Formel (I)
X-(CH₂)_{y}-Si(R¹)ₙ(OR²)₃₋ₙ (I)
worin R¹ und R² untereinander gleich oder verschieden sind und für Alkylreste mit 1 bis 9, vorzugsweise 1 bis 4 Kohlenstoffatomen, wie z.B. Methyl-, Ethyl-, Propyl-, Isopropyl-, Butyl-, Isobutylreste oder für Arylreste mit 6 bis 12 Kohlenstoffatomen, wie Phenyl-, Benzyl- oder Methylphenylreste stehen und
X für einen der Reste steht, wobei R³ für Wasserstoff, einen Alkylrest mit 1 bis 9 Kohlenstoffatomen, vorzugsweise 1 bis 4 Kohlenstoffatomen, z.B. Methyl-, Ethyl-, Propyl-, Butylreste, einen Carbonsäurerest mit 1 bis 9, vorzugsweise 1 bis 4 Kohlenstoffatomen, z.B. -COOH, -CH₂COOH, -C₂H₄COOH, -C₃H₆COOH oder für einen aus diesem Carbonsäurerest und dem an R³ gebundenen

HO― ― H-Rest
gebildeten Carbonsäureanhydridring, z.B. einen Bernsteinsäureanhydridring, steht,
R⁴ und R⁵ untereinander gleich oder verschieden sind und für einen Alkylrest mit 1 bis 9, vorzugsweise 1 bis 4 Kohlenstoffatomen, z.B. Methyl-, Ethyl-, Propyl-, Butylreste oder einen Arylrest mit 6 bis 12 Kohlenstoffatomen, z.B. Phenyl-, Benzyl-, Methylphenylrest stehen,
R⁶ für Wasserstoff, einen Alkylrest mit 1 bis 9, vorzugsweise 1 bis 4 Kohlenstoffatomen, z.B. Methyl-, Ethyl-, Propyl-, Butylreste oder einen Arylrest mit 6 bis 12 Kohlenstoffatomen, z.B. einen Phenyl-, Benzyl-, Methylphenylrest,
Ar für einen Arylenrest mit 6 bis 12 Kohlenstoffatomen, vorzugsweise einen Phenylenrest,
Z für Wasserstoff oder ein Alkalimetall, wie Li, Na, K oder auch NH₄,
Hal für Chlor oder Brom, vorzugsweise Chlor,
y für eine ganze Zahl von 1 bis 4, insbesondere 3,
n = 0, 1 oder 2
stehen.

Beispiele für bevorzugte Silane sind (2-Tripropoxysilylethyl)carbonsäure, (3-Trimethoxysilylpropyl)carbonsäure, (4-Trimethoxysilylbutyl)carbonsäure sowie deren Methyl-, Ethyl-, Propyl- und Butylester, (3-Triethoxysilylpropyl)bernsteinsäureanhydrid, (3-Triethoxysilylpropyl)maleinsäureanhydrid, (2-Trimethoxysilylethyl)phosphonsäuredimethylester, (3-Triethoxysilylpropyl)phosphonsäuredimethylester und -phosphonsäurediethylester, (2-Trimethoxysilylmethyl)phosphonsäuredichlorid, (3-Trimethoxysilylpropyl)phosphonsäuredichlorid, (3-Trimethoxysilylpropyl)phosphonsäure, 2-(4-Chlorosulfonylphenyl)ethyltrimethoxysilan, 2-(4-Sulfonylphenyl)ethyltrimethoxysilan, (3-Trimethoxysilylpropyl)sulfonsäurechlorid sowie (3-Trimethoxysilylpropyl)sulfonsäure.

Die Hydrolyse derartiger Silane kann auf übliche Weise in Wasser oder wäßrigen Lösungen von Alkoholen, gegebenenfalls in Anwesenheit von Säuren erfolgen. In gewissem Umfang können bei der Hydrolyse auch Kondensate entstehen. Sowohl Hydrolysate als auch Kondensate als auch Gemische von Hydrolysaten und Kondensaten der oben genannten Silane sind für das erfindungsgemäße Verfahren geeignet, solange gewährleistet ist, daß die Hydrolysate oder Kondensate in der wäßrigen oder alkoholischen Lösung vollständig gelöst sind.

Die für das erfindungsgemäße Verfahren einzusetzenden Aluminiumträger sind auf übliche Weise mechanisch, chemisch und/oder elektrochemisch vorbehaldelt und anodisch oxidiert. Derartige Vorbehandlungsmethoden sind beispielsweise beschrieben in Wernick, Pinner, Zurbrügg, Weiner, "Die Oberflächenbehandlung von Aluminium", Eugen G. Leuze Verlag, 1977.

Nach der erfindungsgemäßen Behandlung des vorbehandelten Aluminiumträgers mit der Lösung des Hydrolysats oder Kondensat des Silans und Trocknen der dünnen Schicht wird der nachbehandelte Aluminiumträger auf übliche Weise mit der photoleitfähigen Schicht versehen. Diese photoleitfähige Schicht kann aus einem Einschicht- oder aus einem Zweischichtensystem aufgebaut sein.

Geeignete einschichte Systeme weisen bevorzugt auf erfindungsgemäß mit Silanhydrolysat behandelten leitfähigen Trägermaterial (A) eine Schicht (B) aus (a) 65 bis 35 Gew.% mindestens eines organischen Bindemittels, (b) 30 bis 60, insbesondere 38 bis 46 Gew.% eines Gemisches aus den Ladungsträger transportierenden Verbindungen und (c) 0,02 bis 2,5 Gew.% einer bei aktinischer Belichtung Ladungsträger erzeugenden Verbindung, insbesondere eines geeigneten Farbstoffs auf. Die Schichten werden mit Vorteil aus einer ca. 6 gew.%igen Lösung in einem geeigneten organischen Lösungsmittel auf das erfindungsgemäß behandelte Trägermaterial so aufgebracht, daß nach dem Ablüften des Lösungsmittels je nach Verwendungszweck eine Trockenschichtdicke von ca. 0,8 bis 40 µm, bei elektrophotographischen Druckformen insbesondere 0,8 bis 6 µm, resultiert.

Geeignete Mehrschichtsysteme haben auf dem erfindungsgemäß mit Silanhydrolysat behandelte leitfähigen Trägermaterial (A) z.B. (α) eine Ladungsträger erzeugende Schicht und (β) eine Ladungstransportschicht aus 30 bis 60 Gew.% des Gemisches aus den Ladungsträger transportierenden Verbindungen, 65 bis 35 Gew.% eines organischen Bindemittels und gegebenenfalls bis zu 15 Gew.% weiterer die mechanischen Eigenschaften der Schicht verbessernde Zusätze. Die erste Schicht wird vorteilhaft in einer Dicke von 0,005 bis 5 µm, insbesondere 0,1 bis 0,9 µm als Lösung in einem geeigneten Lösungsmittel auf das Trägermaterial aufgetragen. Nach dem Auftrag erfolgt der Auftrag der zweiten Schicht in einer Dicke, daß nach dem Trocknen der Kompositstruktur eine Schichtdicke von 5 bis 25, insbesondere 7 bis 15 µm resultiert.

Die Art der geeigneten organischen Bindemittel (a) für die Schichten richtet sich nach dem beabsichtigten Verwendungszweck der Aufzeichnungsmaterialien. Für den Kopiersektor eignen sich z.B. Celluloseether, Polyesterharze, Polyvinylchloride, Polycarbonate, Copolymere, wie Styrol-Maleinsäureanhydrid-Copolymere oder Vinylchlorid-Maleinsäureanhydrid-Copolymere oder Mischungen solcher Bindemittel. Bei ihrer Auswahl spielen ihre filmbildenden und elektrischen Eigenschaften, ihre Haftfestigkeit auf dem Trägermaterial und ihre Löslichkeitseigenschaften eine besondere Rolle. Insbesondere bei Aufzeichnungsmaterialien für die Herstellung elektrophotographischer Druckplatten und besonders bei denen für den Offsetdruck sind solche besonders geeignete, die in basischen, wäßrigen oder alkoholischen Lösungsmitteln löslich sind. Dies sind vor allem Substanzen mit alkalilöslich machenden Gruppen wie Anhydrid, Carboxyl-, Sulfonsäure-, Phenol- oder Sulfonimid-Gruppierungen. Bevorzugt sind Bindemittel, insbesondere solche mit hohen Säurenzahlen, die in basischen wäßrig-alkoholischen Lösungsmittelsystemen leicht löslich sind und ein mittleres Molekulargewicht (Gewichtsmittel) von 800 bis 80.000 und insbesondere 1500 bis 50.000 aufweisen. Geeignet sind z.B. Copolymerisate aus Methacrylsäure und Methacrylsäureestern, besonders Copolymerisate aus Styrol und Maleinsäureanhydrid und aus Styrol, Methacrylsäure und Methacrylsäureester, soweit sie die vorstehende Lösklichkeitsbedingungen aufweisen. So hat sich gezeigt, daß Copolymerisate aus Styrol, Maleinsäureanhydrid und Acryl- oder Methacrylsäure, die einen Anteil von einpolymerisiertem Maleinsäureanhydrid von 5 bis 50 Gew.% und einen Anteil von einpolymerisieter Acryl- oder Methacrylsäure von 5 bis 35, insbesondere 10 bis 30 Gew.% aufweisen, befriedigende elektrophotographische Schichten mit hinreichend geringer Dunkelleitfähigkeit ergeben. Sie weisen eine hervorragende Löslichkeit in Auswaschmitteln aus 75 Gew.% Wasser, 23 Gew.% Isobutanol und 2 Gew.% Soda auf, sind aber in offsettypischem Wischwasser unlöslich.

Als Ladungsträger transportierende Verbindungen (b), welche in dieser Schicht enthalten sind, eignen sich solche die Transparenz für das sichtbare Licht nicht beeinträchtigende Verbindungen, wie niedermolekulare Verbindungen, insbesondere heterocyclische Verbindungen wie Pyrazolinderivate, Oxazole, Oxadiazole, Phenylhydrazone, Imidazole, Triphenylaminderivate, Carbazolderivate, Pyrenderivate und weitere, kondensierte Aromaten sowie Verbindungen, wie sie in der EP-Anmeldung Nr. 86105253.8 hierfür genannt sind, außerdem polymere Materialien, wie Polyvinylpyrene, Poly-(N-vinylcarbazol), Copolymerisate aus Carbazol und Styrol, bzw. Vinylacetat und/oder Vinylchlorid. Vom polymeren Typ ist besonders Poly-(N-vinylcarbazol) geeignet.

Geeignete bei aktinischer Belichtung Ladungsträger erzeugende Verbindungen, (c) bzw. Sensibilisatoren sind z.B. für einschichtig aufgetragene Systeme, wie sie auch zur Herstellung elektrophotographischer Druckformen dienen, Farbstoffe aus der Triarylmethanreihe, Xanthenfarbstoffe und Cyaninfarbstoffe. Sehr gute Ergebnisse wurden z.B. mit Rhodamin B (C.I. 45170), Rhodamin 6 G (C.I. 45160), Malachitgrün (C.I. Basic Green 4; C.I. 4200), Methylviolett (C.I. 42535) oder Kristallviolett (C.I: 42555) erhalten. Bei mehrschichtig aufgetragenen Systemen liegt der Farbstoff oder das Pigment in einer separaten Ladungsträger erzeugenden Schicht vor. Hier sind Azofarbstoffe, Phthalocyanine, Isoindolinfarbstoffe und Perylentetracarbonsäurederivate gut wirksam. Besonders gute Ergebnisse werden mit Perylen-3,4:9,10-tetracarbonhsäurediimidderivaten erzielt, wie sie in den DE-OS 31 10 954 und DE-OS 31 10 960 beschrieben sind.

Für die jeweilige Verwendung kann das elektrophotographische Aufzeichnungsmaterial übliche Zusätze enthalten, z.B. Verlaufmittel und Weichmacher in der photoleitfähigen Schicht oder Haftvermittler zwischen Träger und Schicht.

Die Herstellung elektrophotographischer Offsetdruckformen erfolgt wie üblich durch eine elektrostatische Aufladung des elektrophotographischen Aufzeichungsmaterials mittels einer Hochspannungscorona, eine direkt nachfolgende bildmäßige Belichtung, die Entwicklung des vorliegenden elektrostatischen, latenten Ladungsbildes mittels eines Trocken- oder Flüssigtoners, die Fixierung des Toners durch einen nachgeschalteten Schmelzvorgang und die Entfernung der unbetonerten, photoleitenden Schicht mittels eines geeigneten Auswaschlösemittels. Die so erhaltene Druckform kann in bekannter Weise noch für den Offsetdruck vorbereitet werden, z.B. durch eine Gummierung der wasserführenden Oberfläche.

Die in den Beispielen und Vergleichsbeispielen angegebenen Teile und Prozente beziehen sich, sofern nicht anders angegeben, auf das Gewicht.

Test auf Eignung für den Offsetdruck:

Durch Überwischen der fertigen Druckform mit einer in der Drucktechnik üblichen fetten Druckfarbe wurden die jeweils hergestellten Platten utersucht, wobei die Bewertungen beim Einfärbeversuch folgende Bedeutung haben:
A = ließ sich vollkommen sauber Abspülen, keine Farbannahme auf Nichtbildstellen, für schwierige Anwendungen beim Offsetdruck geeignet;
B = leicht getont bzw. gesprenkelt, geringfügige Farbannahme (noch für Offsetdruck geeignet);
C = stark getont, für Offsetdruck nicht geeignet

Die Bewertungen beziehen sich jeweils auf die nichtdruckenden Stellen der Druckform.

### Vergleichsbeispiel 1

Ein elektrochemisch durch Wechselstrombehandlung in wäßriger HCl- und HNO₃-Lösung aufgerauhtes und anodisch in Schwefelsäure oxidiertes Aluminiumblech wird mit einer 10 %igen Lösung eines elektrophotographischen Aufzeichnungsmaterial in Tetrahydrofuran so beschichtet, daß das Schichtgewicht nach dem Trocknen (30 Minuten bei 80°C) 4 g/m² beträgt.

Das hierfür verwendete elektrophotographische Aufzeichnungsmaterial besitzt die folgende Zusammensetzung:
54,6 % eines Copolymeren aus Styrol und Methacrylsäure (Gewichtsverhältnis 2:1)
45 % 2,5-Bis-(4ʹ-diethylaminophenyl)-oxadiazol-1,3,4
0,4 % C.I. Basis Red 1; C.I. No. 45160

Anschließend wird die Schicht mit einer Corona in einem Abstand von 10 mm und einer damit verbundenen Hochspannungsquelle von 6,75 kV auf ein Oberflächenpotential von -850 V beladen und in einer Reprokamera mit 4 Halogenstrahlern zu je 1000 W 15 Sekunden durch eine Testvorlage belichtet.

Nach der Betonerung des durch die Belichtung entstandenen latenten Ladungsbildes mit einem handelsüblichen Toner erhält man ein Bild der Vorlage, welches durch Wärmeeinwirkung fixiert wird.

Zur Umwandlung in eine Druckform bringt man die Aluminiumfolie mit der betonerten Fotoleiterschicht in eine Küvette und entwickelt mit Hilfe eines handelsüblichen wäßrig-alkalischen Entwicklers.

Die so hergestellte Druckplatte wird mit Druckfarbe eingefärbt.

Testergebnis:
Bewertung: C

### Vergleichsbeispiel 2

Ein elektrochemisch durch Wechselstrombehandlung in wäßriger HCl- und HNO₃-Lösung aufgerauhtes und in Phosphorsäure anodisch oxidiertes Aluminiumblech dient als Träger für eine gemäß Vergleichsbeispiel 1 hergestellte Druckplatte.

Testergebnis:
Bewertung: C

### Beispiel 1

Durch Hydrolyse von (3-Triethoxysilylpropyl)bernsteinsäureanhydrid in Wasser wird eine 3 %ige wäßrige Lösung des entsprechenden Silanhydrolysats hergestellt.

Eine wie in Vergleichsbeispiel 1 elektrochemisch vorbehandeltes und in Schwefelsäure anodisch oxidiertes Aluminiumblech wird bei einer Temperatur von 60°C für 60 Sekunden in diese Lösung eingetaucht, anschließend gründlich mit Wasser gespült und bei 80°C getrocknet.

Dann wird die in dieser Weise nachbehandelte Platte gemäß Vergleichsbeispiel 1 beschichtet, bildmäßig belichtet, entwickelt und eingefärbt.

Testergebnis:
Bewertung: B

### Beispiel 2

Eine gemäß Beispiel 1 nachbehandelte und beschichtete Druckplatte wird für 30 Tage bei 50°C gelagert und anschließend in gewohnter Weise verarbeitet.

Ergebnis:
Bewertung: B

### Beispiel 3

Es wird wie in Beispiel 1 beschrieben verfahren mit der Änderung, daß es sich, wie in Vergleichsbeispiel 2 beschrieben, um ein in Phosphorsäure anodisch oxidiertes Aluminiumblech handelt.

Ergebnis:
Bewertung: B

### Beispiel 4

Eine gemäß Beispiel 1 nachbehandelte und beschichtete Druckplatte wird für 30 Tage bei 50°C gelagert und anschließend in gewohnter Weise verarbeitet.

Test-Ergebnis:
Bewertung: B

### Beispiel 5

Ein wie in Vergleichsbeispiel 1 beschriebenes, in Schwefelsäure anodisch oxidiertes Aluminiumblech wird gemäß Beispiel 1 verarbeitet mit der Abweichung, daß die Temperatur der 3 %igen Silanhydrolysatlösung 25°C beträgt.

Test-Ergebnis:
Bewertung: A

### Beispiel 6

Eine nach Beispiel 5 hergestellte Druckplatte wird zunächst für 30 Tage bei 50°C gelagert und anschließend in gewohnter Weise verarbeitet.

Test-Ergebnis:
Bewertung: A

### Beispiel 7

Ein wie in Vergleichsbeispiel 2 beschriebenes, in Phosphorsäure anodisch oxidiertes Aluminiumblech wird gemäß Beispiel 1 verarbeitet mit der Abweichung, daß die Temperatur der 3 %igen Silanhydrolysatlösung 25°C beträgt.

Test-Ergebnis:
Bewertung: A

### Beispiel 8

Eine nach Beispiel 7 hergestellte Druckplatte wird zunächst für 30 Tage bei 50°C gelagert und anschließend in gewohnter Weise verarbeitet.

Test-Ergebnis:
Bewertung: A

### Beispiel 9

Ein wie in Vergleichsbeispiel 1 beschriebenes, in Schwefelsäure anodisch oxidiertes Aluminiumblech wird gemäß Beispiel 1 verarbeitet mit der Abweichung, daß die Nachbehandlung durch Eintauchen in eine 1 %ige Silanhydrolysatlösung bei 25°C geschieht.

Test-Ergebnis:
Bewertung: A

Die auf diese Weise hergestellte Druckplatte lieferte trotz mehrerer Unterbrechungen und Trockenfahren der Druckplatte 100.000 einwandfreie Drucke auf einer Zeitungsrotationsdruckmaschine (COLORMAN).

### Beispiel 10

Eine nach Beispiel 9 hergestellte Druckplatte wird zunächst für 30 Tage bei 50°C gelagert und anschließend in gewohnter Weise verarbeitet.

Test-Ergebnis:
Bewertung: A

### Beispiel 11

Ein wie in Vergleichsbeispiel 2 beschriebenes, in Phosphorsäure anodisch oxidiertes Aluminiumblech wird gemäß Beispiel 1 verarbeitet mit der Abweichung, daß die Nachbehandlung durch Eintauchen in eine 1 %ige Silanhydrolysatlösung bei 25°C geschieht.

Test-Ergebnis:
Bewertung: A

### Beispiel 12

Eine nach Beispiel 10 hergestellte Druckplatte wird zunächst für 30 Tage bei 50°C gelagert und anschließend in gewohnter Weise verarbeitet.

Test-Ergebnis:
Bewertung: A

## Patentansprüche

1. Verfahren zur Herstellung eines elektrophotographischen Aufzeichnungselements aus einem auf übliche Weise mechanisch, chemisch und/oder elektrochemisch vorbehandelten und anodisch oxidierten Aluminiumträger und einer photoleitfähigen Schicht, die auf diesen Träger aufgebracht wird, dadurch gekennzeichnet, daß zwischen Träger und photoleitfähiger Schicht eine dünne hydrophilierende Schicht aus einem Hydrolysat oder Kondensat mindestens eines Silans aufgebracht wird.

2. Verfahren nach Anspruch 1, dadurch gekennzeichnet, daß als Silan mindestens eine Verbindung der allgemeinen Formel (I)
X-(CH₂)_{y}-Si(R¹)ₙ(OR²)₃₋ₙ (I)
worin R¹ und R² untereinander gleich oder verschieden sind und für Alkylreste mit 1 bis 9 Kohlenstoffatomen oder für Arylreste mit 6 bis 12 Kohlenstoffatomen stehen und
X für einen der Reste steht, wobei R³ für Wasserstoff, einen Alkylrest mit 1 bis 9 Kohlenstoffatomen, einen Carbonsäurerest mit 1 bis 9 Kohlenstoffatomen oder einen aus diesem Carbonsäurerest und dem an R³ gebundenen
HO― ― H―Rest
gebildeten Carbonsäureanhydridring steht,
R⁴ und R⁵ untereinander gleich oder verschieden sind und für einen Alkylrest mit 1 bis 9 Kohlensntoffatomen oder einen Arylrest mit 6 bis 12 Kohlenstoffatomen stehen,
R⁶ für Wasserstoff, einen Alkylrest mit 1 bis 9 Kohlenstoffatomen oder einen Arylrest mit 6 bis 12 Kohlenstoffatomen,
Ar für einen Arylenrest mit 6 bis 12 Kohlenstoffatomen,
Hal für Chlor oder Brom,
Z für Wasserstoff oder ein Alkalimetall,
y für eine ganze Zahl von 1 bis 4 und
n = 0, 1 oder 2
stehen,
in hydrolysierter und/oder kondensierter Form eingesetzt wird.

3. Verfahren nach einem der vorhergehenden Ansprüche, dadurch gekennzeichnet, daß das Hydrolysat oder Kondensat des Silans in Form seiner Lösung durch übliche Applikationsverfahren, wie Sprühen oder Tauchen, auf den vorbehandelten Aluminiumträger aufgetragen, ein Überschuß gegebenenfalls entfernt und der beschichtete Träger bei 50 bis 120°C getrocknet wird.

4. Verfahren nach Anspruch 3, dadurch gekennzeichnet, daß das Hydrolysat oder Kondensat des Silans in 0,05 bis 30 gew.%iger wäßriger oder alkoholischer Lösung eingesetzt wird und der Auftrag bei 15 bis 85°C innerhalb von 0,5 bis 120 Sekunden erfolgt.

5. Elektrophotographisches Aufzeichnungselement, hergestellt nach einem Verfahren gemäß einem der vorhergehenden Ansprüche.

6. Verwendung der nach einem Verfahren gemäß einem der Ansprüche 1 bis 4 hergestellten elektrophotographischen Aufzeichnungselemente für elektrophotographische Offsetdruckplatten.
